# EUROPÄISCHE PATENTSCHRIFT

(11) **EP 0 219 057 B1**
(45) Veröffentlichungstag und Bekanntmachung des Hinweises auf die Patenterteilung: **26.02.1992**
(21) Anmeldenummer: 86113956.6
(22) Anmeldetag: 08.10.1986
(51) Int. Cl.: B03D 1/02

(54) **Verwendung von Gemischen enthaltend nichtionische Tenside als Hilfsmittel für die Flotation von nichtsulfidischen Erzen**
Use of non-ionic surfactants as reagents for the flotation of non-sulphidic minerals
Utilisation d'agents tensioactifs non-ioniques comme réactifs pour la flottation de minerais non sulfurés

(30) Priorität: 17.10.1985 DE 3536975
(43) Veröffentlichungstag der Anmeldung: 22.04.1987
(73) Patentinhaber: Henkel Kommanditgesellschaft auf Aktien, 40191 Düsseldorf (DE)
(72) Erfinder: von Rybinski, Wolfgang, Dr., D-4000 Düsseldorf (DE); Köster, Rita, D-4040 Neuss (DE); Biermann, Manfred, Dr., D-4330 Mülheim/Ruhr (DE); Schnegelberger, Harald, Dr., D-5653 Leichlingen (DE)

(56) Entgegenhaltungen:
- EP-A- 0 070 074
- EP-A- 0 107 561
- US-A- 3 737 426

## Beschreibung

Die Erfindung betrifft die Verwendung von Gemischen aus Alkylglykosiden und an sich als Sammler für Flotationsprozesse bekannten anionischen, kationischen oder ampholytischen Nicht-thio-tensiden als Hilfsmittel für die Flotation von nichtsulfidischen Erzen. Die Bezeichnung "Nicht-thio-tenside" in Verbindung mit den Adjektiven "anionisch", "kationisch" und "ampholytisch" wird hier und im Folgenden im gleichen Sinn gebraucht, in dem der Begriff "non-thio ionizable surfactans" in Jan Leja: Surface Chemistry of Froth Flotation, Plenum Press, New York and London, 1982, Seiten 205 bis 212 gebraucht ist. Die Bezeichnung "Nicht-thio-tenside" schließt Tenside aus, die nicht an Sauerstoff gebundene Schwefelatome enthalten. Im gleichen Sinn wird im Folgenden auch der Begriff "Nicht-thio-sammler" verwendet.

Die Flotation ist ein allgemein angewandtes Sortierverfahren für die Aufbereitung von mineralischen Rohstoffen, bei dem die wertvollen Mineralien von den wertlosen getrennt werden. Nichtsulfidische Mineralien sind beispielsweise Apatit, Fluorit, Scheelit und andere salzartige Mineralien, Cassiterit und andere Metalloxide, z.B. Oxide des Titans und Zirkons, sowie bestimmte Silikate und Alumosilikate. Zur Flotation wird das Erz vorzerkleinert und trocken, vorzugsweise aber naß vermahlen, und im Wasser suspendiert. Den nichtsulfidischen Erzen werden normalerweise Sammler, häufig in Verbindung mit Schäumern und gegebenenfalls weiteren Hilfsreagenzien wie Reglern, Drückern (Desaktivatoren) und/oder Belebern (Aktivatoren), zugesetzt, um die Abtrennung der Wertmineralien von den unerwünschten Gangartbestandteilen des Erzes bei der anschließenden Flotation zu unterstützen. Üblicherwiese läßt man diese Reagenzien eine gewisse Zeit auf das feingemahlene Erz einwirken (Konditionieren), bevor in die Suspension Luft eingeblasen wird (Flotieren), um an ihrer Oberfläche einen Schaum zu erzeugen. Dabei sorgt der Sammler für eine Hydrophobierung der Oberfläche der Mineralien, so daß ein Anhaften dieser Mineralien an den während der Belüftung gebildeten Gasblasen bewirkt wird. Die Hydrophobierung der Mineralbestandteile erfolgt selektiv in der Weise, daß die Bestandteile des Erzes, die unerwünscht sind, sich nicht an die Gasblasen heften. Der mineralhaltige Schaum wird abgestreift und weiterverarbeitet. Es ist das Ziel der Flotation, das Wertmineral der Erze in möglicht hoher Ausbeute zu gewinnen, dabei aber gleichzeitig eine möglichst gute Anreicherung zu erhalten.

Bei den bekannten Flotationsprozessen für nichtsulfidische Erze werden anionische und kationische Nicht-thio-tenside als Sammler eingesetzt. Bekannte anionische Nicht-thio-Sammler sind beispielsweise gesättigte und ungesättigte Fettsäuren, insbesondere Tallölfettsäuren und Ölsäure, Alkylsulfate, insbesondere von Fettalkoholen oder Fettalkoholgemischen abgeleitete Alkylsulfate, Alkylarylsulfonate, Alkylsulfosuccinate, Alkylsulfosuccinamate und Acyllactylate. Bekannte kationische Nicht-thio-sammler sind beispielsweise primäre aliphatische Amine, insbesondere die von den Fettsäuren der pflanzlichen und tierischen Fette und Öle abstammenden Fettamine, sowie bestimmte alkylsubstituierte und hydroxyalkylsubstituierte Alkylendiamine und die wasserlöslichen Säureadditionssalze dieser Amine.

Viele Sammler für nichtsulfidische Mineralien entwickeln wegen ihre Tensidcharakters selbst einen für die Flotation geeigneten Schaum. Es kann jedoch auch notwendig sein, durch spezielle Schäumer den Schaum zu entwickeln oder in geeigneter Weise zu modifizieren. Bekannte Schäumer für die Flotation sind Alkohole mit 4 bis 10 Kohlenstoffatomen, Polypropylenglykole, Polyethylenglykol- oder Polypropylenglykolether, Terpenalkohole (Pine Oils) und Kresylsäuren. Soweit erforderlich, werden den zu flotierenden Suspensionen (Trüben) modifizierende Reagenzien zugegeben, beispielsweise Regler für den pH-Wert, Aktivatoren für das im Schaum zu gewinnende Mineral oder Desaktivatoren für die im Schaum unerwünschten Mineralien, und gegebenenfalls auch Dispergatoren.

Im Unterschied zu anionischen und kationischen Tensiden werden nichtionische Tenside in der Flotation kaum als Sammler eingesetzt. A. Doren, D. Vargas und J. Goldfarb berichten in Trans. Inst. Met. Min. Sect. C., 84 (1975), S. 34-39 über Flotationsversuche an Quarz, Cassiterit und Chrysocolla, die mit einem Anlagerungsprodukt von 9 bis 10 Mol Ethylenoxid an Octylphenol als Sammler durchgeführt wurden. In der einschlägigen Literatur werden auch vereinzelt Kombinationen aus ionischen und nichtionischen Tensiden als Sammler beschrieben. So berichtet A. Doren, A. van Lierde und J.A. de Cuyper in Dev. Min. Proc. 2 (1979), S. 86-109 über Flotationsversuche, die an Cassiterit mit einer Kombination aus einem Anlagerungsprodukt von 9 bis 10 Mol Ethylenoxid an Octylphenol und einem Octadecylsulfosuccinat durchgeführt wurden. V. M. Lovell beschreibt in A.M. Gaudin Memorial Volume, herausgegeben von M.C. Fuerstenau, AIME, New York 1976, Vol. I. S. 597-620 Flotationsversuche, die an Apatit mit einer Kombination aus Tallölfettsäure und Nonylphenyltetraglykolether durchgeführt wurden.

Die für die Flotation von nichtsulfidischen Erzen eingesetzten kationischen, anionischen und ampholytischen Nicht-thio-sammler führen in vielen Fällen bei ökonomisch vertretbaren Sammlermengen zu keiner befriedigenden Ausbringung der Wertmineralien. Der vorliegenden Erfindung lag deshalb die Aufgabe zugrunde, im Sinne einer wirtschaftlicheren Gestaltung der Flotationsprozesse, verbesserte Sammler aufzufinden, mit denen entweder bei gleichbleibenden Sammlermengen größere Ausbeuten an Wertmineralien, oder bei verminderten Sammlermengen gleichbleibende Wertmineralausbeuten erzielt werden.

Aus der europäischen Patentanmeldung EP 0 070 074 A1 ist bekannt, daß Mischungen enthaltend Alkyl- bzw. Alkenylglykoside und anionische Tenside aus der Gruppe, die von Sulfaten, Sulfonaten und Carboxylaten gebildet wird, zum Aufkonzentrieren von Erzen durch Schäumen verwendet werden können. Es wird jedoch nicht offenbart, auf welche Art von Erzen sich diese Verwendung bezieht und welche Aufgabe den beschriebenen Mischungen bei der Flotation zukommt.

Der vorliegenden Erfindung lag ferner die Aufgabe zugrunde, für die Flotation von nichtsulfidischen Erzen bekannte Nicht-thio-sammler (Primärsammler) durch geeignete Zusätze (Co-Sammler) so zu verbessern, daß bei praktisch gleichbleibender Selektivität der Sammler das Ausbringen an Wertmineralien im Flotationsprozess signifikant erhöht wird, wobei dieser Effekt auch so genutzt werden kann, daß bei (im Vergleich zu den Sammlermengen des Standes der Technik) verminderten Mengen an Sammler und Co-Sammler gleichbleibende Ausbeuten an Wertmineralien erhalten werden.

Es wurde gefunden, daß Alkyl- und/oder Alkenylglycoside sehr wirkungsvolle Sammler für die Flotation von nichtsulfidischen Erzen darstellen. Weiterhin wurde gefunden, daß Alkyl- und/oder Alkenylglykoside sich mit sehr gutem Erfolg als Zusätze zu anionischen, kationischen oder ampholytischen Nicht-thio-tensiden, die als Sammler für die Flotation von nichtsulfidischen Erzen bekannt sind, im Sinne von Co-Sammlern verwenden lassen.

Gegenstand der Erfindung ist die Verwendung von Gemischen aus
a) mindestens einem Alkyl- und/oder Alkenylglykosid und
b) mindestens einem anionischen, kationischen oder ampholytischen Nicht-thio-tensid
als Sammler bei der Flotation von nichtsulfidischen Erzen.

Die Alkyl-oder Alkenylreste der erfindungsgemäß einzusetzenden Glykoside können geradkettig oder verzweigt sein, 2 bis 18 Kohlenstoffatome besitzen und gegebenenfalls eine Hydroxylgruppe und/oder anstelle einer - CH₂-Gruppe eine Etherbrücke aufweisen. Für die erfindungsgemäße Verwendung kommen Alkyl- und/oder Alkenylmonoglykoside und/oder -polyglykoside mit 2 bis 4 Glykosidresten in Betracht, wobei Alkyl- und Alkenylglykoside mit 1 bis 3 Glykosidresten bevorzugt sind.

Die erfindungsgemäß zu verwendenden Alkyl- und Alkenylglykoside stellen eine bekannte Substanzklasse dar; sie können nach gängigen Methoden der organischen Synthese hergestellt werden. In diesem Zusammenhang wird auf die U.S. Patentschriften 3 547 828, 3 707 535 und 3 839 318, die deutschen Offenlegungsschriften 1 905 523, 1 943 689, 2 036 472 und 3 001 064 sowie auf die veröffentliche euorpäische Patentanmeldung 00 77 167 verwiesen.

Die Herstellung der Alkyl- und Alkenylglykoside erfolgt zweckmäßigerweise durch Umsetzung von Glukose oder Oligosacchariden mit entsprechenden Alkoholen mit 2 bis 18 Kohlenstoffatomen. Geeignete Alkohole für die Herstellung der erfindungsgemäß zur verwendenden Glykoside sind beispielsweise Ethanol, n-Propanol, i-Propanol, n-Butanol, i-Butanol, sek.-Butanol, Ethylenglykol, Propylenglykol-1,2 und Propylenglykol-1,3. Bevorzugt sind Glykoside der Fettalkohole mit 6 bis 18 Kohlenstoffatomen in der im wesentlichen unverweigten Kohlenstoffkette wie n-Hexanol, n-Octanol, n-Decanol, n-Dodekanol, n-Tetradecanol, n-Hexadecanol und n-Octadecanol sowie ungesättigte Fettalkohole, die bis zu drei Doppelbindungen im Molekül aufweisen können, beispielsweise n-Octadecenol (Oleylalkohol). Diese Alkohole können zur Herstellung der erfindungsgemäß zu verwendenden Glykoside einzeln oder im Gemisch eingesetzt werden. Insbesondere bei der Herstellung von Alkyl- und Alkenylglykosiden aus Fettalkoholen, die über die katalytische Hydrierung von Methylestern natürlich vorkommender Fettsäuren erhalten werden, kommen Alkoholgemische zum Einsatz. Alkylglykoside, in denen der Alkylrest anstelle einer -CH₂-Gruppe eine Etherbrücke enthalten, können beispielsweise dadurch erhalten werden, daß man ein Hydroxyalkylglykosid unter an sich bekannten Bedingungen mit einem Alkylenoxid mit 2 bis 18 Kohlenstoffatomen, beispielsweise mit Ethylenoxid, Propylenoxid oder einem Dodecanepoxid mit end- oder innenständigen Epoxidgruppen umsetzt. Selbstverständlich sind solche Glykoside auch über die Umsetzung von Glukose und Oligosacchariden mit Etherglykolen wie z.B. Ethylenglykolmonododecylether oder Propylenglykolmonodecylether zugänglich.

Bezüglich des Saccharidrestes der Alkylglykoside gilt, daß sowohl Alkyl- und/oder Alkenylmonoglykoside, bei denen ein cyclischer Zuckerrest an den Alkohol gebunden ist, geeignet sind, als auch entsprechende Oligomere mit 2 bis 8 glykosidisch gebundenen Glukose- oder Maltoseresten. Vorzugsweise werden Alkyl- und Alkenylglykoside mit 1 bis 3 Glykosidresten eingesetzt. Die Anzahl der Zuckerreste ist dabei ein statistischer Mittelwert, dem dei bei diesen Produkten üblicherweise auftretende Verteilung zugrunde liegt. Alkyl- und/oder Alkenylglykoside auf Basis von C₁₂- bis C₁₄-Fettalkoholen und 1 bis 2 Glykosidresten können besonders geeignet sein.

Als Komponente b) kommen anionische, kationische und ampholytische Nicht-thio-tenside in Betracht, die an sich als Sammler für die Flotation von nichtsulfidischen Erzen bekannt sind.

Sollen anionische Nicht-thio-tenside erfindungsgemäß als Komponente b1 eingesetzt werden, so werden sie aus der aus organischen Phosphonaten, Alkylphosphaten, Alkyletherphosphaten und Hydroxamaten bestehenden Gruppe ausgewählt.

Als organische Phosphonate kommen wasserlösliche Salze von organischen Phosphonsäuren, beispielsweise Salze der Styrolphosphonsäure in Betracht.

Die als mögliche Komponente b1 in Betracht gezogenen Alkylphosphate und Alkyletherphosphate entsprechen den Formeln V und VI,
in denen R einen Alkyl- oder Alkenylrest mit 8 bis 22 Kohlenstoffatomen und M ein Wasserstoffion, ein Alkalimetallkation oder ein Ammoniumion, vorzugsweise ein Natrium- oder Ammoniumion darstellen. Die Indices m, n und o sind im Falle der Alkylphosphate gleich Null, im Falle der Alkyletherphosphate bedeuten sie ganze Zahlen von 2 bis 15.

Die Verbindungen der Formeln I und II stellen bekannte Substanzen dar, die nach gängigen Methoden der organischen Synthese erhalten werden können. Als Ausgangsmaterial für die Herstellung der Alkylphosphate eignen sich die im Zusammenhang mit den Alkylsulfaten oder Schwefelsäurehalbestern weiter oben beschriebenen geradkettigen oder verzweigten Alkohole mit 8 bis 22 Kohlenstoffatomen. Alkylphosphate, in denen der Rest R 10 bis 16 Kohlenstoffatome besitzt, sind besonders bevorzugt. Als Ausgangsmaterial für die Herstellung der Alkyletherphosphate kommen Anlagerungsprodukte von 2 bis 15 Mol Ethylenoxid an die oben erwähnten Alkohole mit 8 bis 22 Kohlenstoffatomen in Betracht, die ihrerseits wiederum nach bekannten Methoden der organischen Synthese erhalten werden können. Im Falle der Alkyletherphosphate werden Verbindungen der Formeln V und VI bevorzugt, in denen der Rest R 18 bis 22 Kohlenstoffatome aufweist.

Die oben definierten Mono- und Dialkylphosphate können jeweils für sich als Komponente b1 im Sinne der Erfindung eingesetzt werden. Bevorzugt werden jedoch Gemische aus Mono- und Dialkylphosphaten eingesetzt, wie sie bei der technischen Herstellung solcher Verbindungen anfallen. Analoges gilt für die durch die Formeln I und II definierten Alkyletherphosphate.

Die weiterhin als mögliche Komponente b1 in Betracht kommenden Hydroxamate entsprechen der Formel III,
in der R einen Alkylrest mit 3 bis 17 Kohlenstoffatomen und M ein Alkalimetallkation, vorzugsweise ein Kaliumion darstellen. Die Verbindungen der Formel III gehören einer bekannten Substanzklasse an; sie können nach bekannten Methoden der organischen Synthese hergestellt werden, beispielsweise durch Reaktion von Hydroxylamin mit Fettsäuremethylestern. Ein geeignetes Herstellungsverfahren ist in "Reagents in the minerals industry", published by The Institution of Mining and Metallurgy, London, 1984, Seiten 161-168 beschrieben. Dieser Artikel von D.W. Fuerstenau und Pradip enthält auch eine Übersicht über die an sich bekannte Verwendung von Hydroxamaten als Kollektoren.

Wenn erfindungsgemäß kationische Nicht-thio-tenside als Komponente b2 eingesetzt werden sollen, so kommen primäre aliphatische Amine sowie mit α-verzweigten Alkylresten substituierte Alkylendiamine oder hydroxyalkylsubstituierte Alkylendiamine und wasserlösliche Säureadditionssalze dieser Amine in Betracht.

Als primäre aliphatische Amine eignen sich vor allem die von den Fettsäuren der nativen Fette und Öle abstammenden Fettamine mit 8 bis 22 Kohlenstoffatomen. In der Regel werden Gemische von Fettaminen eingesetzt, beispielsweise Talgamine oder Hydrotalgamine, wie sie aus den Talgfettsäuren bzw. den hydrierten Talgfettsäuren über die entsprechenden Nitrile und deren Hydrierung zugänglich sind.

Die für die Verwendung als Komponente b2, geeigneten alkylsubstituierten Alkylendiamine entsprechen der Formel IV,
in der R und R' gesättigte oder ungesättigte, geradkettige oder verzweigte Alkylreste bedeuten, die zusammen 7 bis 22 Kohlenstoffatome enthalten und in der n = 2 bis 4 ist. Die Herstellung dieser Verbindungen und ihre Verwendung bei der Flotation ist in der DDR-PS 64 275 beschrieben.

Die für die Verwendung als Komponente b2 geeigneten hydroxyalkylsubstituierten Alkylendiamine entsprechen der Formel V,
in der R¹ und R² Wasserstoff und/oder unverzweigte Alkylreste mit 1 bis 18 Kohlenstoffatomen darstellen, wobei die Summe der Kohlenwasserstoffatome in R¹ und R² 9 bis 18 beträgt und n = 2 bis 4 ist. Die Herstellung der Verbindungen der Formel V und ihre Verwendung bei der Flotation ist in der DE-OS 25 47 987 beschrieben.

Die vorgenannten Aminverbindungen können als solche oder in Form ihrer wasserlöslichen Salze verwendet werden. Die Salze werden im gegebenen Fall durch Neutralisation, die sowohl mit äquimolaren Mengen als auch mit einem Überschuß oder Unterschuß an Säure durchgeführt werden kann, erhalten. Geeignete Säuren sind beispielsweise Schwefelsäure, Phosphorsäure, Salzsäure, Essigsäure und Ameisensäure.

Bei den ampholytischen Nicht-thio-tensiden, die erfindungsgemäß als Komponente b3 eingesetzt werden, handelt es sich um Verbindungen, die im Molekül mindestens eine anionenaktive und eine kationenaktive Gruppe enthalten, wobei die anionenaktiven Gruppen vorzugsweise aus Sulfonsäure- oder Carboxylgruppen und die kationenaktiven Gruppen aus Aminogruppen, vorzugsweise aus sekundären oder tertiären Aminogruppen, bestehen. Als ampholytische Tenside kommen insbesondere Sarkoside, Tauride, N-substituierte Aminopropionsäuren und N-(1,2-Dicarboxyethyl)-N-alkylsulfosuccinamate in Betracht.

Die für die Verwendung als Komponente b) geeigneten Sarkoside entsprechen der Formel VI,
in der R einen Alkylrest mit 7 bis 21 Kohlenstoffatomen, vorzugsweise 11 bis 17 Kohlenstoffatomen, bedeutet. Diese Sarkoside stellen bekannte Verbindungen dar, die nach bekannten Verfahren hergestellt werden können. Bezüglich ihrer Verwendung bei der Flotation wird auf H. Schubert, Aufbereitung fester mineralischer Rohstoffe, 2. Aufl., Leipzig 1977, S. 310-311, und die darin zitierten Literaturstellen verwiesen.

Die für die Verwendung als Komponente b3 geeigneten Tauride entsprechen der Formel VII,
in der R einen Alkylrest mit 7 bis 21 Kohlenstoffatomen, vorzugsweise 11 bis 17 Kohlenstoffatomen, bedeutet. Diese Tauride stellen bekannte Verbindungen dar, die nach bekannten Verfahren erhalten werden können. Die Verwendung von Tauriden bei der Flotation ist bekannt, siehe H. Schubert, loc. cit.

N-substituierte Aminopropionsäuren, die sich für die Verwendung als Komponente b3 eignen, entsprechen der Formel VIII,
in der n Null oder eine Zahl von 1 bis 4 sein kann, während R einen Alkyl- oder Acylrest mit 8 bis 22 Kohlenstoffatomen, vorzugsweise 12 bis 18 Kohlenstoffatomen, bedeutet. Bei den genannten N-substituierten Aminopropionsäuren handelt es sich ebenfalls um bekannte und auf bekanntem Weg herstellbare Verbindungen. Bezüglich ihrer Verwendung als Sammler bei der Flotation wird auf H. Schubart, loc. cit. und auf Int. J. Min. Proc. 9 (1982), S. 353-384, insbesondere S. 380, verwiesen.

Die für die Verwendung als Komponente b3 in den erfindungsgemäßen Sammlergemischen geeigneten N-(1,2-Dicarboxyethyl)-N-alkylsulfosuccinamate entsprechen der Formel IX,
in der R einen Alkylrest mit 8 bis 22 Kohlenstoffatomen, vorzugsweise 12 bis 18 Kohlenstoffatomen, und M ein Wasserstoffion, ein Alkalimetallkation oder ein Ammoniumion, vorzugsweise ein Natriumion, bedeutet. Die genannten N-(1,2-Dicarboxyethyl)-N-alkylsulfosucinamate stellen bekannte Verbindungen dar, die nach bekannten Methoden hergestellt werden können. Die Verwendung dieser Verbindungen als Sammler bei der Flotation ist ebenfalls bekannt, siehe H. Schubert, loc. cit.

In den erfindungsgemäß zu verwendenden Gemischen ausnichtionogenen und ionogenen Tensiden liegt das Gewichtsverhältnis der Komponenten a) : b) im Bereich von 1 : 19 bis 3 :1 vorzugsweise im Bereich von 1 : 4 bis 1 : 1.

Die Mengen, in denen die erfindungsgemäß zu verwendenden Sammler und Sammlergemische eingesetzt werden, hängen jeweils von der Art der zu flotierenden Erze und von deren Gehalt an Wertmineralien ab. Demzufolge können die jeweils notwendigen Einsatzmengen in weiten Grenzen schwanken. Im allgemeinen werden die erfindungsgemäßen Sammler und Sammlergemische in Mengen von 20 bis 2000 g pro Tonne Roherz eingesetzt.

Die Sammlerwirksamkeit der erfindungsgemäß zu verwendenden Tendide und Tensidgemische wird durch die Härtebildner des zur Herstellung der Trüben verwendeten Wassers praktisch nicht beeinträchtigt.

In der Praxis werden die erfindungsgemäß zu verwendenden Alkyl- und/oder Alkenylglykoside und deren Gemische mit bekannten anionischen, kationischen und/oder ampholytischen Nicht-thio-sammlern in den bekannten Flotations-verfahren für nichtsulfidische Erze anstelle der bekannten Sammler eingesetzt. Dementsprechend werden auch hier neben den Sammlern und Sammlergemischen die jeweils gebräuchlichen Reagenzien wie Schäumer, Regler, Aktivatoren, Desaktivatoren usw. den wäßrigen Aufschlämmungen der vermahlenen Erze zugesetzt. Die Durchführung der Flotation erfolgt unter den Bedingungen der Verfahren des Standes der Technik. In diesem Zusammenhang sei auf die folgenden Literaturstellen zur Technologie der Erzaufbereitung verwiesen: H. Schubert, Aufbereitung fester mineralischer Rohstoffe, Leipzig 1967; B. Wills, Mineral Processing Technology Plant Design, New York, 1978; D. B. Purchas (ed.), Solid/Liquid Separation Equipment Scale-up, Croydon 1977; E.S. Perry, C.J. van Oss, E. Grushka (ed.), Separation and Purification Methods, New York 1973-1978.

Die erfindungsgemäß zu verwendenden Sammlergemische können beispielsweise eingesetzt werden bei der Flotation von Apatit- Scheelit- und Wolframiterzen, bei der Trennung von Fluorit von Quarz, bei der Trennung von Quarz oder Alkalisilikaten von Hämatit, Magnetit und Chromit durch inverse Flotation, bei der Trennung von Cassiterit von Quarz und Silikaten, bei der Trennung von Oxiden des Eisens und Titans von Quarz zur Reinigung von Glassanden.

Gegenstand der Erfindung ist weiterhin ein Verfahren zur Abtrennung nichtsulfidischer Mineralien aus einem Erz durch Flotation, bei dem man gemahlenes Erz mit Wasser zu einer Erzsuspension vermischt, in die Suspension in Gegenwart eines als Sammler wirksamen anionischen, kationischen oder ampholytischen Tensids Luft einleitet und den entstandenen Schaum zusammen mit dem darin enthaltenen Mineral abtrennt. Dieses Verfahren ist dadurch gekennzeichnet, daß man als Sammler ein Gemisch aus
a) mindestens einem Alkyl- und/oder Alkenylglykosid und
b) mindestens einem anionischen, kationischen oder ampholytischen Nicht-thio-tensid
einsetzt.

Die nachfolgenden Beispiele sollen die Überlegenheit der erfindungsgemäß zu verwendenden Sammlergemische zeigen. Unter Laborbedingungen wurde teilweise mit erhöhten Sammlerkonzentrationen gearbeitet, die in der Praxis erheblich unterschritten werden können. Die Anwendungsmöglichkeiten und Anwendungsbedingungen sind daher nicht auf die in den Beispielen beschriebenen Trennaufgaben und Versuchsbedingungen beschränkt. Alle Prozentangaben sind, sofern nicht anders angegeben, in Gewichtsprozent. Die Mengenangaben für Reagenzien beziehen sich jeweils auf Aktivsubstanz.

### Beispiele 1 bis 4

Die Flotationsaufgabe bestand aus einem Kaoliniterz mit einem Gehalt von 55% Tonsubstanz und Feldspat als Gangart und hatte folgende Korngrößenverteilung:

| | |
|---|---|
| 64% | < 25 µm |
| 22% | 25-40 µm |
| 14% | > 40 µm |

Die Flotationsversuche wurden in einer 1 l Laborflotationszelle bei Raumtemperatur durchgeführt. Flotiert wurde mit einer Trübedichte von 250 g/l Leitungswasser mit einer Härte von 16 dH. Als Aktivator wurde Aluminiumsulfat mit einer Dosierung von 500 g/t eingesetzt. Der pH-Wert der Trübe wurde mit Schwefelsäure auf 3 eingestellt. Die Konditionierzeit betrug 10 Minuten. Flotiert wurde 15 Minuten bei einer Umdrehungszahl von 1200 Umdrehungen pro Minute. Der Sammler wurde in vier Teilmengen der Trübe zugesetzt.

In den Figuren 1 und 2 sind die Flotationsergebnisse mit folgenden Sammlern graphisch dargestellt:

### Sammlermischung G (Beispiel 1)

- 2,0 GT: N-β-Hydroxy-C₁₂₋₁₄-Alkylethylendiaminformiat hergestellt durch Umsetzung eines linearen - C₁₂₋₁₄Epoxyalkans mit Ethylendiamin und anschließende Neutralisation mit Ameisensäure (Sammler H)
- 1,0 GT: Monoglukosid auf Basis eines handelsüblichen Laurylalkohols (Sammler F; siehe Beispiele 12-13)

### Sammlermischung I (Beispiel 2)

- 2,0 GT: N-β-Hydroxy-C₁₂₋₁₄-Alkylethylendiaminformiat (siehe Sammler H)
- 1,0 GT: Propylenglykolglukosid (in Propylenglykol) (Sammler J)

### Sammler H (Beispiel 3; Vergleichsversuch)

N-β-Hydroxy-C₁₂₋₁₄-Alkylethylendiaminformiat

### Sammlermischung K (Beispiel 4)

- 2,0 GT: N-β-Hydroxy-C₁₂₋₁₄-Alkyletylendiaminformiat (siehe Sammler H)
- 1,0 GT: Propylenglykolglukosid umgesetzt mit α-Dodecanepoxid (Sammler K)

Wie aus Figur 1 ersichtlich ist, beschleunigt der teilweise Ersatz des herkömmlichen Amin-Sammlers H durch die erfindungsgemäß zu verwendende Glukoside mit Alkylketten im Bereich C₁₂-C₁₆ die Flotation, insbesondere in der ersten Flotationsstufe, ohne signifikante Selektivitätseinbußen.

Die Figur 2 zeigt, daß erfindungsgemäß zu verwendende Glukoside mit Alkylketten im Bereich C₁₀ in Kombination mit herkömmlichen Aminsammlern sowohl das Ausbringen an Tonsubstanz, wie auch die Anreicherung, insbesondere in der ersten Flotationsstufe, verbessern.

### Beispiele 5 bis 7

Flotiert wurde ein wertarmes Cassiterit-Erz, das im wesentlichen Granit, Turmalin und Magnetit als Gangart enthält. Der SiO₂-Gehalt der Aufgabe beträgt ca. 1,0%. Die Flotationsaufgabe hatte folgende Korngrößenverteilung:

| | |
|---|---|
| 49,5% | < 25 µm |
| 43,8% | 25-63 µm |
| 6,7% | > 63 µm |

Die Flotationsversuche wurden in einer 1 l Laborflotations-Zelle bei Raumtemperatur durchgeführt. Als Drücker wurde Wasserglas mit der Dosierung von 2000 g/t verwendet, der pH-Wert der Trübe wurde mit Schwefelsäure vor der Sammelzugabe auf pH 5 eingestellt. Flotiert wurde mit einer Trübedichte von 500 g Erz pro Liter Leitungswasser mit einer Härte von 16 dH. Die Flotationszeit der Vorflotation betrug 4 Minuten bei einer Rührgeschwindigkeit von 1200 U/min.

Es wurden folgende Sammler getestet:

### Sammlermischung R

- 1,0 GT: Propylenglykolglukosid umgesetzt mit α-Dodecanepoxid (Sammler L; siehe Beispiel 4)
- 1,0 GT: Styrolphosphonsäure (Sammler S)

### Sammler S

Styrolphosphonsäure
Die gefundenen Ergebnisse sind in der nachfolgenden Tabelle I wiedergegeben.

Aus der Tabelle I läßt sich folgendes erkennen: Im Vergleich zu dem Cassiterit-Sammler des Standes der Technik Styrolphosphonsäure (Engineering and Mineral Journal 185, 1984, S. 61-64) wird beim Einsatz der erfindungsgemäß zu verwendenden Verbindungen mit anderen bekannten ionogenen Sammlern hinsichtlich des SnO₂-Ausbringens und der dazu erforderlichen Sammlermenge ein Vorteil erzielt.

**TABELLE I**

| Beispiel | Sammler | SnO₂-Ausbringung(%) | SnO₂-Gehalt (%) | Gehalt Begleitminerale | | |
|---|---|---|---|---|---|---|
| | | | | CO₂ | SiO₂ | Fe₂O₃ |
| 5 | R 300 | 98 | 9,8 | 11,6 | 28,2 | 18,5 |
| 6* | S 450 | 82 | 5,8 | 10,5 | 40,2 | 13,5 |
| 7* | S 450 | 82 | 5,8 | 10,5 | 40,2 | 13,5 |

| | | | | | | |
|---|---|---|---|---|---|---|
| *) Vergleichsversuch | | | | | | |

## Patentansprüche

1. Verwendung von Gemischen aus
a) mindestens einem Alkyl- oder Alkenylglykosid und
b1) mindestens einem anionischen Nicht-thio-Tensid ausgewählt aus der Gruppe, die von organischen Phosphonaten, Alkylphosphaten, Alkyletherphosphaten und Hydroxamaten gebildet wird, und/oder
b2) mindestens einem kationischen Nicht-thio-Tensid ausgewählt aus der Gruppe, die von primären aliphatischen Aminen, mit alpha-verzweigten Alkylresten substituierten Alkylendiaminen, hydroxyalkylsubstituierten Alkylendiaminen und wasserlöslichen Säureadditionssalzen dieser Amine gebildet wird, und/oder
b3) mindestens einem amphoteren Nicht-thio-Tensid ausgewählt aus der Gruppe, die von Sarkosiden, Tauriden, und N-(1,2-Dicarboxyethyl)-N-alkylsulfosuccinamaten gebildet wird,
als Sammler bei der Flotation von nichtsulfidischen Erzen.

2. Verwendung nach Anspruch 1, **dadurch gekennzeichnet,** daß Alkyl- und/oder Alkenylmonoglykoside und/oder -polyglykoside mit 1 bis 8 Glykosidresten eingesetzt werden, deren Alkyl- oder Alkenylreste geradkettig oder verzweigt sind, 2 bis 18 Kohlenstoffe enthalten und gegebenenfalls eine Hydroxylgruppe und/oder anstelle einer -CH₂-Gruppe eine Etherbrücke aufweisen.

3. Verwendung nach den Ansprüchen 1 und 2, **dadurch gekennzeichnet,** daß Alkyl- und/oder Alkenylmonoglykoside und/oder - polyglykoside mit 1 bis 3 Glykosidresten eingesetzt werden.

4. Verwendung nach den Ansprüchen 1 bis 3, **dadurch gekennzeichnet,** daß in den Gemischen aus den Komponenten a) und b) das Gewichtsverhältnis der Komponenten a) : b) im Bereich von 1 : 19 bis 3 : 1, vorzugsweise im Bereich von 1 : 4 bis 1 : 1 liegt.

5. Verwendung nach den Ansprüchen 1 bis 4, **dadurch gekennzeichnet,** daß die Gemische in Mengen von 20 bis 2000 g pro Tonne Roherz eingesetzt werden.

6. Verfahren zur Abtrennung nichtsulfidischer Mineralien aus einem Erz durch Flotation, bei dem man gemahlenes Erz mit Wasser zu einer Erzsuspension vermischt, in die Suspension in Gegenwart eines als Sammler wirksamen anionischen, kationischen oder ampholytischen Tensids Luft einleitet und den enthaltenen Schaum zusammen mit dem darin enthaltenen Mineral abtrennt, **dadurch gekennzeichnet,** daß man als Sammler
a) mindestens ein Alkyl- oder Alkenylglykosid und
b1) mindestens ein anionisches Nicht-thio-Tensid ausgewählt aus der Gruppe, die von organischen Phosphonaten, Alkylphosphaten, Alkyletherphosphaten und Hydroxamaten gebildet wird, und/oder
b2) mindestens ein kationisches Nicht-thio-Tensid ausgewählt aus der Gruppe, die von primären aliphatischen Aminen, mit alpha-verzweigten Alkylresten substituierten Alkylendiaminen, hydroxyalkylsubstituierten Alkylendiaminen und wasserlöslichen Säureadditionssalzen dieser eine gebildet wird, und/oder
b3) mindestens ein amphoteres Nicht-thio-Tensid ausgewählt aus der Gruppe, die von Sarkosiden, Tauriden, und N-(1,2-Dicarboxyethyl)-N-alkylsulfosuccinamaten gebildet wird,
einsetzt.

7. Verfahren nach Anspruch 6, **dadurch gekennzeichnet,** daß man die Sammler oder Sammlergemische in Mengen von 20 bis 2000 g pro Tonne Roherz einsetzt.

## Claims

1. The use of mixtures of
a) at least one alkyl or alkenyl glycoside and
b1) at least one anionic non-thio surfactant selected from the group consisting of organic phosphonates, alkyl phosphates, alkyl ether phosphates and hydroxamates and/or
b2) at least one cationic non-thio surfactant selected from the group consisting of primary aliphatic amines, alkylene diamines substituted by α-branched alkyl radicals, hydroxyalkyl-substituted alkylene diamines and water-soluble acid addition salts of these amines and/or
b3) at least one amphoteric non-thio surfactant selected from the group consisting of sarcosides, taurides and N-(1,2-dicarboxyethyl)-N-alkyl sulfosuccinamates,
as collectors in the flotation of non-sulfidic ores.

2. The use claimed in claim 1, characterized in that alkyl and/or alkenyl monoglycosides and/or polyglycosides containing 1 to 8 glycoside residues, of which the alkyl or alkenyl residues are linear or branched and contain 2 to 18 carbon atoms and optionally a hydroxyl group and/or an ether bridge instead of a -CH₂- group, are used.

3. The use claimed in claims 1 and 2, characterized in that alkyl and/or alkenyl monoglycosides and/or polyglycosides containing 1 to 3 glycoside residues are used.

4. The use claimed in claims 1 to 3, characterized in that the ratio by weight of component a) to component b) in the mixtures of components a) and b) is in the range from 1:19 to 3:1 and preferably in the range from 1:4 to 1:1.

5. The use claimed in claims 1 to 4, characterized in that the mixtures are used in quantities of 20 to 2000 g per tonne crude ore.

6. A process for the separation of non-sulfidic minerals from an ore by flotation in which ground ore is mixed with water to form an ore suspension, air is introduced into the resulting suspension in the presence of an anionic, cationic or ampholytic surfactant acting as collector and the froth formed is separated off together with the mineral therein, characterized in that
a) at least one alkyl or alkenyl glycoside and
b1) at least one anionic non-thio surfactant selected from the group consisting of organic phosphonates, alkyl phosphates, alkyl ether phosphates and hydroxamates and/or
b2) at least one cationic non-thio surfactant selected from the group consisting of primary aliphatic amines, alkylene diamines substituted by α-branched alkyl radicals, hydroxyalkyl-substituted alkylene diamines and water-soluble acid addition salts of these amines and/or
b3) at least one amphoteric non-thio surfactant selected from the group consisting of sarcosides, taurides and N-(1,2-dicarboxyethyl)-N-alkyl sulfosuccinamates,
are used as collectors.

7. A process as claimed in claim 6, characterized in that the collectors or collector mixtures are used in quantities of 20 to 2000 g per tonne crude ore.

## Revendications

1. Utilisation de mélanges formés de :
a) au moins un alcoyl- ou alcénylglucoside, et
b1) au moins un agent tensio-actif non-thio anionique choisi dans le groupe, qui est formé de phosphonates organiques, de alcoylphosphates, de alcoylétherphosphates et de hydroxamates, et/ou
b2) au moins un agent tensio-actif non-thio cationique choisi dans le groupe qui est formé des amines aliphatiques primaires, des alcoylènediamines substituées par des radicaux alcoyle α-ramifiés, des alcoylènediamines substituées par un hydroxyalcoyle et des sels d'addition avec un acide de ces amines, hydrosolubles et/ou,
b3) au moins un agent tensio-actif non-thio amphotère choisi dans le groupe qui est formé de sarcosides, de taurides et de N-(1,2-dicarboxyéthyl)-N-alcoylsulfosuccinamates,
comme agents collecteurs dans la flottation de minerais non sulfurés.

2. Utilisation selon la revendication 1, caractérisée en ce que sont mis en oeuvre des alcoyl- et/ou alcénylmonoglucosides et/ou -polyglucosides ayant de 1 à 8 restes glucosidiques, dont les radicaux alcoyle ou alcényle sont à chaîne droite ou ramifiés, renferment 2 à la atomes de Carbone et éventuellement possèdent un groupe hydroxyle et/ou un pont éther à la place d'un groupe -CH₂-.

3. Utilisation selon les revendications 1 et 2, caractérisée en ce que des alcoyl- et/ou des alcénylmonoglucosides et/ou -polyglucosides ayant de 1 à 3 restes glucosidiques, sont mis en oeuvre.

4. Utilisation selon les revendications 1 à 3, caractérisée en ce que dans les mélanges de composants a) et b), le rapport pondéral des composants a) : b) se situe dans la zone de 1:19 à 3:1 , de préférence dans la zone de 1:4 à 1:1.

5. Utilisation selon les revendications 1 à 4, caractérisée en ce que les mélanges sont mis en oeuvre en quantités allant de 20 à 2000 g par tonne de minerai brut.

6. Procédé de séparation de minéraux non sulfurés d'un minerai par flottation, dans lequel on mélange le minerai broyé avec de l'eau pour réaliser une suspension de minerai, on introduit de l'air dans la suspension en présence d'un agent tensio-actif agissant comme collecteur, anionique, cationique ou ampholytique et on sépare la mousse qui s'est formée ensemble avec le minéral qui y est contenue, caractérisé en ce que l'on met en oeuvre comme agent collecteur,
a) au moins un alcoyl- ou alcénylglucoside, et
b1) au moins un agent tensio-actif non-thio, anionique choisi dans le groupe formé de phosphonates organiques, de alcoylphosphates, de alcoylétherphosphates et d'hydroxamates et/ou,
b2) au moins un agent tensio-actif non-thio, cationique choisi dans le groupe formé d'amines aliphatiques primaires, avec des alcoylènediamines substituées avec des radicaux alcoyle α-ramifiés, des alcoylènediamines substituées par un hydroxyalcoyle, et les sels hydrosolubles d'addition avec un acide de ces amines et/ou
b3) au moins un agent tensio-actif non-thio, amphotère choisi dans le groupe formé de sarcosides, de Taurides, et de N-(1,2-dicarboxyéthyl)-N-alcoylsulfosuccinamates.

7. Procédé selon la revendication 6, caractérisé en ce que l'on met en oeuvre l'agent collecteur ou le mélange d'agents collecteurs en quantités allant de 20 à 2000 g par tonne de minerai brut.
